# EUROPÄISCHE PATENTSCHRIFT

(11) **EP 0 046 145 B1**
(45) Veröffentlichungstag und Bekanntmachung des Hinweises auf die Patenterteilung: **19.12.1984**
(21) Anmeldenummer: 81890126.6
(22) Anmeldetag: 21.07.1981
(51) Int. Cl.: C21B 13/04

(54) **Verfahren zur Direktreduktion von Eisenträgern sowie Vorrichtung zur Durchführung des Verfahrens**
Process and apparatus for the direct reduction of oxidic ferriferous materials
Procédé et installation pour la réduction directe de matériaux ferreux contenant des oxydes

(30) Priorität: 08.08.1980 AT 4101/80
(43) Veröffentlichungstag der Anmeldung: 17.02.1982
(73) Patentinhaber: VOEST-ALPINE Aktiengesellschaft, A-1011 Wien (AT)
(72) Erfinder: Stift, Kurt, Dipl.-Ing., A-8700 Leoben (AT)
(74) Vertreter: Kretschmer, Adolf

## Beschreibung

Die Erfindung bezieht sich auf ein Verfahren zur Direktreduktion von Eisenträgern, insbesondere Eisenerzen, in einem schachtartigen Muffelofen mit den Muffelofen umgebenden Brennkammern, bei welchem der Eisenträger in stückiger Form mit einer Korngröße von über 5 mm, zusammen mit stückigen Reduktionsmitteln und gegebenenfalls Zuschlägen eingebracht wird und die Reaktionsgase aus dem Muffelofen mit ihrer fühlbaren Wärme in die den Muffelofen umgebenden Brennkammer(n) geleitet werden.

Bei den bekannten Verfahren zur Direktreduktion von Eisenträgern werden Stückerz- oder Eisenerzpellets zusammen mit festen Reduktionsmitteln am oberen Ende eines Schachtofens aufgegeben. Je nach verwendeter Kohle werden Zusätze, wie Kalk, eingesetzt, um den Schwefel der Kohle zu binden. Das Aufheizen der Beschickung aus Erz, Pellets oder ähnlichen und festen Reduktionsmitteln erfolgt durch Wärmetransport von den Muffelofen bzw. Schachtofen außen umgebenden Kammern aus. In diesen Kammern werden beispielsweise flüssige oder gasförmige Brennstoffe verbrannt. Die Beschickung sinkt durch eine Vorwärmzone, in welcher auch eine Vorreduktion von Fe₂0₃ und Fe₃0₄ zu FeO erfolgt, in eine Reduktionszone ab und kühlt in Richtung zum Austrag ab. Die Reduktion erfolgt hiebei durchwegs in der festen Phase und es wird somit bei Temperaturen gearbeitet, welche üblicherweise bis zu etwa 1 150 °C betragen. Das ausgetragene Material wird mittels Magnetscheidung und Siebung getrennt, wobei das vom Eisenschwamm abgetrennte überschüssige Reduktionsmittel dem Prozeß rückgeführt werden kann. Die Wandung des Schachtofens bzw. Muffelofens besteht zumeist aus Siliziumkarbid. Die bekannten Verfahren dieser Art benötigen nun pro Tonne Eisenschwamm in Summe rund 14,5 GJ bis 16,0 GJ. Von diesem Energieverbrauch entfallen rund die Hälfte entsprechend 7-8 GJ auf die festen Reduktionsmittel, z. B. Kohle. Weitere rund 7-8 GJ entsprechen der anderen Hälfte für die Reheizung des Ofens von außen, beispielsweise mit Erdgas. Die bei der Reduktion der Eisenoxyde mit festen Reduktionsmitteln entstehenden kohlenmonoxydhältigen heißen Gase sowie weitere brennbare flüchtige Bestandteile der Kohle stellen hochwärtige Energieträger dar und es wurde aus diesem Grunde in der der DE-C-490 409 bereits vorgeschlagen, derartige Reaktionsgase zur Beheizung der einen Reduktionsofen umgebenden Heizkammern oder zu anderen Zwecken zu benutzen. Die Vorteile der Verwendung eines Muffelofens gegenüber der Verwendung eines Drehrohrofens sind in erster Linie darin zu erblicken, daß die gesamte reduzierende Zone durch die Siliziumkarbidwände des Ofens von der oxydierenden Heizzone getrennt ist. Bei einem Drehrohrofen werden nun die aus der Schüttung austretenden heißen Reduktionsprodukte verbrannt und geben noch innerhalb des Prozesses Wärme für den Prozeß ab. Dieser Vorteil wird aber durch eine weniger exakte Trennung der oxydierenden und der reduzierenden Zonen im Drehrohrofen erkauft.

Die Erfindung zielt nun darauf ab, das Verfahren der eingangs genannten Art so durchzuführen, daß die Wärmebilanz verbessert wird, ohne daß hiebei Nachteile in Bezug auf die Reduktion der niedergehenden Beschickung in Kauf genommen werden. Zur Lösung dieser Aufgabe besteht die Erfindung im wesentlichen darin, daß der Muffelofen gasdicht abgeschlossen wird und die Reaktionsgase über Öffnungen in der Wandung des Muffelofens unmittelbar in die Brennkammer(n) abgeleitet werden. Dadurch, daß die heißen brennbaren Reduktionsprodukte, vor allen Dingen Kohlenmonoxyd sowie die flüchtigen Bestandteile der Kohle aus dem Innenraum des Muffelofens in den Brennraum strömen, läßt sich sowohl die chemisch gebundene, als auch die fühlbare Wärme dieser Abgase vollständig nützen, wodurch die Wärmebilanz wesentlich verbessert wird.

Die für die Durchführung dieses Verfahrens vorgeschlagene Vorrichtung ist im wesentlichen dadurch gekennzeichnet, daß der Muffelofen an seinen Aufgabe- und Austragsenden gasdicht abschließbar ist und daß die Wandung des Muffelofens in wenigstens einer Ebene angeordnete, in die Brennkammer(n) mündende Öffnungen aufweist. Dadurch, daß der Muffelofen an seinem Aufgabeende und seinem Austragsende mit dicht haltenden Schleusen versehen ist und dadurch, daß in wenigstens einer Ebene Öffnungen in der Wandung des Muffelofens vorgesehen sind, wird sichergestellt, daß das im Inneren des Muffelofens entstehende Reduktionsgas sowie die flüchtigen Anteile der Kohle ausschließlich von innen nach außen strömen, da im Inneren des Ofens durch die dichten Schleusen ein Überdruck aufgebaut wird. Es wird somit ein Rückströmen von oxydierenden Gasen in den Reduktionsraum verhindert. Es hat sich gezeigt, daß durch diese Maßnahmen der Gesamtenergieverbrauch um über 2,5 GJ/t Eisenschwamm gesenkt werden kann. Diese Verringerung des Energieverbrauches kann durch die Verwendung von Kohle mit hohen Anteilen an brennbaren flüchtigen Bestandteilen noch weiter gesteigert werden, wobei eine Verringerung des Gesamtenergieverbrauches um rund 4,2 GJ/t Eisenschwamm entsprechend etwa 25 % ohne weiteres möglich ist.

Eine bevorzugte Weiterbildung der erfindungsgemäßen Vorrichtung ist dadurch gekennzeichnet, daß die Brennkammern in an sich bekannter Weise als zum Muffelofen konzentrische und in Achsrichtung des Muffelofens aneinander anschließende Ringkammern ausgebildet sind und daß die Ringkammern, in welche die Öffnungen zum Innenraum des Muffelofens münden, nahe dem Boden dieser Kammern radial nach außen öffenbare und verschließbare Putzöffnungen aufweisen. Durch die Trennung der Brennkammern, in welche die Öffnungen zum Innenraum des Muffelofens münden, von den übrigen Brennkammern, lassen sich flüchtige und leicht kondensierende Verunreinigungen der Beschickung, welche im nachfolgenden Stahlfrischprozeß stören würden, leichter abtrennen. Zu diesem Zweck sind in den Kammern, welche mit dem Innenraum des Muffelofens verbunden sind, nach außen öffenbare Putzöffnungen vorgesehen, über welche beispielsweise Zinkoxyde, Alkalien oder andere Metalloxyde, ausgetragen werden können. Diese Maßnahmen bringen somit neben der Verbesserung des Energiehaushaltes auch noch eine weitere Reinigung der Beschickung von metallurgisch störenden Bestandteilen mit sich.

Die Erfindung wird nachfolgend an Hand eines Ausführungsbeispieles näher erläutert. Es wurde ein Einsatz von 1 350 kg Fe₂0₃ in Form von Pellets und Kalk mit 300 kg Kohle in stückiger Form chargiert. Die Energiebilanz läßt sich wie folgt darstellen : Eingebrachte Energie : 300 kg Kohle (25100 KJ/kg)
200 Nm³CH₄ (40 400 KJ/Nm³)
80 kWh Strom (3 600 KJ/kWh)

Hierauf wurde in einem entsprechend der Erfindung modifizierten Schachtofen mit der gleichen Charge gearbeitet, wobei das obere Ende des Muffelofens mit einem Doppelglockengichtgasverschluß abgeschlossen wurde und das Austragsende mit einer Dopelschleuse versehen wurde, um einen gasdichten Abschluß sicherzustellen. Der Erdgasverbrauch konnte von 200 Nm³/t Eisenschwamm auf etwa 120 Nm³/t verringert werden. Die übrigen Verbrauchswerte blieben von dieser Maßnahme unberührt. Für diese zweite Charge wurde eine Vorrichtung, wie sie in der Zeichnung dargestellt ist, eingesetzt.

In der Zeichnung ist mit 1 der Muffelofen bezeichnet. Der Muffelofen wird von oben über einen Doppelglockengichtgasverschluß als Eintragsschleuse beschickt, wobei die Eintragsschleuse mit 2 bezeichnet ist. Konzentrisch zum Muffelofen 1 sind Brennkammern 3 und 4 vorgesehen, welche in Achsrichtung des Muffelofens aneinander anschließen. In diesen Brennkammern sind Brenner 5 und 6 angeordnet, welche mit Methan beheizt werden. Das Brenngas wird hiebei über die Leitungen 7 den Brennern 5 und 6 zugeführt. Am Austragsende des Muffelofens ist eine Wasserkühlstrecke 8 vorgesehen, wobei das reduzierte Material durch eine Austragsschnecke 9 zur Austragsschleuse 10 befördert wird. Die Austragsschleuse 10 weist zwei Schieber 11 und 12 auf und ist somit als gasdichte Doppelschleuse ausgebildet. Das ausgetragene Material wird in einem Sieb 13 gesiebt und durch Magnetscheidung 14 in feinen Eisenschwamm und nichtmagnetischen Anteil getrennt. Das grobkörnige Material wird gleichfalls über eine Magnetscheidung 14 in Eisenschwammpellets und überschüssige stückige Reduktionsmittel geteilt, welche über eine Fördereinrichtung 15 der Eintragsschleuse 2 zurückgeführt werden.

Den Brennkammern 3 und 4 wird Verbrennungsluft über ein Gebläse 16 sowie Leitungen 17 und 18 zugeführt. Die Leitungen 17 werden hiebei über einen Wärmetauscher 19 geführt, welcher durch die aus den Brennkammern 3 und 4 über die Leitungen 20 austretenden Abgase beheizt wird. Die Verbrennungsluft wird somit vorerwärmt.

Der Muffelofen weist im Bereich der oberen Brennkammer 3 Austrittsöffnungen 21 auf, welche unmittelbar in diese Brennkammer 3 münden. Im Bereich der unteren Brennkammer 4 sind Austrittsöffnungen 22 in der Wandung des Muffelofens 1 vorgesehen, welche unmittelbar in die Brennkammer 4 münden.

Mit 23 sind jeweils Austragsöffnungen am unteren Ende der Brennkammern 3 und 4 bezeichnet, über welche kondensierende flüssige oder feste Produkte, wie beispielswese Zinkoxyde, flüssiges Zink od. dgl., welche zusammen mit den Reaktionsgasen über die Bohrungen 21 und 22 in die jeweiligen Brennkammern 3 und 4 ausgetreten sind, ausgetragen werden können.

## Patentansprüche

1. Verfahren zur Direktreduktion von Eisenträgern, insbesondere Eisenerzen, in einem schachtartigen Muffelofen (1) mit den Muffelofen umgebenden Brennkammern (3, 4), bei welchem der Eisenträger in stückiger Form mit einer Korngröße von über 5 mm, zusammen mit stückigen Reduktionsmitteln und gegebenenfalls Zuschlägen eingebracht wird und die Reaktionsgase aus dem Muffelofen (1) mit ihrer fühlbaren Wärme in die den Muffelofen umgebenden Brennkammer(n) (3, 4) geleitet werden, dadurch gekennzeichnet, daß der Muffelofen (1) gasdicht abgeschlossen und die Reaktionsgase über Öffnungen (21, 22) in der Wandung des Muffelofens (1) unmittelbar in die Brennkammer(n) (3, 4) abgeleitet werden.

2. Vorrichtung zur Durchführung des Verfahrens nach Anspruch 1, dadurch gekennzeichnet, daß der Muffelofen (1) an seinen Aufgabe- und Austragsenden (2) gasdicht abschließbar ist und daß die Wandung des Muffelofens (1) in wenigstens einer Ebene angeordnete, in die Brennkammer(n) (3, 4) mündende Öffnungen (21, 22) aufweist.

3. Vorrichtung nach Anspruch 2, dadurch gekennzeichnet, daß die Brennkammern (3, 4) in an sich bekannter Weise als zum Muffelofen (1) konzentrische und in Achsrichtung des Muffelofens (1) aneinander anschließende Ringkammern ausgebildet sind und daß die Ringkammern, in welche die Öffnungen (21, 22) zum Innenraum des Muffelofens (1) münden, nahe dem Boden dieser Kammern radial nach außen öffenbare und verschließbare Putzöffnungen (23) aufweisen.

## Claims

1. Process for the direct reduction of iron sources, in particular iron ores, within a shaft-like muffle furnace (1) comprising combustion chambers (3, 4) surrounding the muffle furnace, in which the iron source is charged, together with lumpy reducing agents and optionally additives, in lumpy form and having a grain size of more than 5 mm, the reaction gases from the muffle furnace (1) are, with their sensible heat, immediately supplied into the combustion chamber(s) (3, 4) surrounding the muffle furnace, characterized in that the muffle furnace (1) is closed in a gas-tight manner and the reaction gases are passed immediately into the combustion chamber(s) (3, 4) through openings (21, 22) in the wall of the muffle furnace (1).

2. Apparatus for performing the process claimed in claim 1, characterized in that the muffle furnace (1) can be gas-tightly closed at its supply end (2) and its discharge end (10), and that the wall of the muffle furnace (1) has openings (21, 22) arranged within at least one plane and opening into the combustion chamber(s) (3, 4).

3. Apparatus as claimed in claim 2, characterised in that the combustion chamber(s) (3, 4) are, in a manner known per se, designed as annular chambers concentrically arranged relative to the muffle furnace (1) and arranged one adjacent to the other in axial direction of the muffle furnace (1), and that said annular chambers, in which the openings (21, 22) leading to the interior space of the muffle furnace (1) end, close to the bottom of said chambers, are provided with acess openings (23) which can be opened in radially outward direction and can be closed.

## Revendications

1. Procédé pour la réduction directe de matériaux ferreux, en particulier de minerais de fer, dans un four à moufle en cuve (1) comportant des chambres de combustion (3, 4) qui entourent le four à moufle ; procédé dans lequel on introduit les matériaux ferreux en morceaux d'un calibre supérieur à 5 mm, en même temps que des agents réducteurs en morceaux et des additifs éventuels, et on conduit les gaz de réaction hors du four à moufle (1) avec leur chaleur sensible, en les faisant passer dans la ou les chambres de combustion (3,4) entourant le four à moufle, le procédé étant caractérisé en ce que le four à moufle (1) est fermé de manière étanche aux gaz, et en ce qu'on fait passer les gaz de la réaction directement dans la ou les chambres de combustion (3, 4), à travers des trous (21, 22) ménagés dans la paroi du four à moufle (1).

2. Dispositif pour la mise en oeuvre du procédé selon la revendication 1, caractérisé en ce que le four à moufle (1) peut être fermé de manière étanche aux gaz, à l'endroit de ses extrémités de chargement et d'extraction (2), et en ce que la paroi du four à moufle (1) comporte des trous (21, 22) disposés au moins dans un plan, et débouchant dans la ou les chambres de combustion (3, 4).

3. Dispositif selon la revendication 2, caractérisé en ce que les chambres de combustion (3, 4) sont constituées, d'une manière connue en soi, par des chambres annulaires concentriques au four à moufle (1), et raccordées l'une à l'autre dans le sens de l'axe du four (1) ; et en ce que les chambres annulaires dans lesquelles débouchent les trous (21, 22) qui communiquent avec le volume intérieur du four à moufle (1) sont pourvues d'ouvertures de décrassage (23), lesquelles sont disposées près du fond des chambres considérées et orientées radialement pour déboucher vers l'extérieur, et peuvent être fermées.
